# FASCICULE DE BREVET EUROPEEN

(11) **EP 1 321 594 B1**
(45) Date de publication et mention de la délivrance du brevet: **14.02.2007**
(21) Numéro de dépôt: 02293206.5
(22) Date de dépôt: 20.12.2002
(51) Int. Cl.: E04B 1/88

(54) **Complexe isolant**
Isolierendes Verbundmaterial
Insulation composite

(30) Priorité: 21.12.2001 FR 0116681
(43) Date de publication de la demande: 25.06.2003
(73) Titulaire: Financiere les Terres Noires, 49160 St Philbert Du Peuple (FR)
(72) Inventeur: Callou, Bruno, 03000 Moulins (FR)
(74) Mandataire: Michelet, Alain

(56) Documents cités:
- FR-A- 2 348 326
- FR-A- 2 737 234
- FR-A- 2 763 616
- FR-A- 2 792 349
- FR-A- 2 805 295
- US-A- 4 038 447

## Description

La présente invention concerne un complexe isolant c'est-à-dire un matériau qui est composé d'éléments différents apportant chacun ses particularités dans le domaine de l'isolation, aussi bien isolation thermique que phonique ; elle concerne également le procédé de fabrication de ce complexe isolant.

Un matériau de ce type est notamment décrit dans les documents FR-2 348 326, FR-2 792 349 et US-4 038 447.

Dans le document FR-2 348 326, le complexe isolant comprend principalement deux feuilles à alvéoles d'air, recouvertes extérieurement d'un film d'aluminium, lesquelles feuilles alvéolées sont appliquées sur chaque face d'une feuille centrale.

Le document FR-2 792 349 concerne un isolant thermique et phonique constitué de deux films à bulles, dont la face externe est recouverte par une couche extérieure comportant de l'aluminium. Une couche de mousse, de préférence de polyéthylène, est interposée entre les deux films à bulles. Des lignes de soudure thermique latérales et en zone médiane solidarisent les films à bulles et la couche de mousse intermédiaire. La couche de mousse intermédiaire est soudée entre les deux films, ce qui permet la présence de lames d'air isolées les unes des autres.

Le document US-4 038 447 présente différents modes de réalisation de complexes isolants, et notamment un complexe isolant comprenant principalement deux films en plastique ou en matériau résistant au feu, lesquels films plastiques prennent en sandwich une couche ignifugée, telle qu'une mousse flexible de polystyrène associée à un additif tel que du triphosphate, de l'hexabromocyclododécane ou tout autre produit similaire. Les bordures des deux films en plastique entourant la couche intermédiaire ignifugée sont cousues ou soudées l'une à l'autre, de manière à permettre une circulation de l'air présent au sein du complexe avec l'extérieur, et permettre la sortie de l'humidité éventuellemenf présente entre les deux films.

La présente invention propose un perfectionnement à ces matériaux pour améliorer ses propriétés d'isolation thermique notamment, sans nuire à ses propriétés classiques qui découlent de sa faible épaisseur et surtout de sa très grande facilité de manipulation.

Le complexe isolant selon l'invention comprend une feuille en polystyrène mince, placée librement entre les feuilles à alvéoles d'air dont les bordures latérales sont soudées sur toute leur longueur, lesquelles feuilles à alvéoles sont recouvertes extérieurement par collage ou thermosoudure d'un revêtement en forme de film d'aluminium.

Cette structure de complexe est très simple à réaliser et l'association particulière des différents matériaux permet à ce complexe isolant de très bonnes propriétés d'isolation thermique et acoustiques.

Les caractéristiques d'isolation obtenues utilisent en combinaison les phénomènes de réflexion, de conduction et de convection.

Selon l'invention, la feuille en polystyrène a une épaisseur de l'ordre de 2 à 10 mm. De préférence, l'épaisseur de cette feuille de polystyrène est de l'ordre de 2 mm de façon à conserver une grande souplesse pour le complexe.

Toujours selon l'invention, ce complexe peut se présenter en rouleau avec une largeur de l'ordre de 1,25 m par exemple, correspondant à la largeur des feuilles à alvéoles revêtues du film aluminium.

Un procédé particulier de fabrication de ce complexe isolant consiste - à solidariser un film d'aluminium sur l'une des faces d'une feuille à alvéoles d'air, par collage ou thermosoudage, - à disposer deux feuilles à alvéoles d'air recouvertes du film d'aluminium extérieur de part et d'autre d'au moins une feuille en polystyrène expansé, et - à souder les bordures latérales des feuilles à alvéoles d'air de sorte à laisser libre la feuille en polystyrène expansé.

Toujours selon l'invention, l'étape de soudure des bordures latérales des feuilles à alvéoles d'air est réalisée par une barre de soudure à chaud, le pas d'avancement de l'ensemble feuille en polystyrène expansé et feuille à alvéoles d'air étant égal ou sensiblement égal à la moitié de la longueur de la capacité de chauffage de la barre de soudure à chaud, ce qui permet une double pression de chauffage sur toute la longueur de la bordure latérale des feuilles à alvéoles d'air.

L'invention sera encore détaillée à l'aide de la description suivante et des dessins annexés, donnés à titre indicatif, et dans lesquels :
- la figure 1 est une vue schématique du complexe coupé transversalement ;
- la figure 2 est une vue d'une portion des différents éléments constitutifs du complexe ;
- la figure 3 est une représentation schématique des principales étapes d'un procédé permettant l'obtention du complexe isolant selon l'invention ;
- la figure 4 est une vue de dessus de l'étape de soudure des bordures des feuilles à alvéoles d'air du complexe isolant conforme à l'invention.

Le complexe 1 représenté schématiquement figure 1 en coupe, est constitué de plusieurs éléments qui apparaissent figure 2, séparés les uns des autres.

Ce complexe comprend dans sa partie centrale, une feuille 2 mince, en matériau isolant du genre polystyrène expansé auto-extinguible d'une densité de l'ordre de 10 à 50 kg/m³.

Cette feuille 2 a une épaisseur de l'ordre de 2 mm par exemple. Elle est disposée librement entre deux feuilles 3 du genre feuilles en polyéthylène, alvéolées, auto-extinguibles également. Ces feuilles alvéolées comportent des bulles dont le diamètre est par exemple de l'ordre de 10 mm et elles sont réalisées à partir de films polyéthylènes dont l'épaisseur est de l'ordre de 150 µm.

Les feuilles 3 sont elles-mêmes revêtues extérieurement d'un film en aluminium dont l'épaisseur est de l'ordre de 30 µm. Ce film aluminium est collé ou thermosoudé sur les feuilles alvéolées 3.

Les feuilles alvéolées 3 sont assemblées à leurs extrémités, c'est-à-dire au niveau des bordures latérales 5, par soudage. La feuille 2 en polystyrène est emprisonnée entre lesdites feuilles 3.

Cette feuille 2 en polystyrène est libre entre les feuilles alvéolées 3, c'est-à-dire qu'une lame d'air persiste renforçant l'isolation.

Ce complexe a une apparence de molleton et il se présente de préférence sous la forme d'une nappe conditionnée en rouleau. La largeur L de la nappe, ou de la feuille, est par exemple de 1,25 m et la largeur Ip de la nappe ou feuille de polystyrène est par exemple de 1,20 m, ce qui laisse une bordure 5 de chaque côté pour la soudure de 2,5 cm.

Selon la destination du produit, la partie centrale du complexe pourra comporter une feuille 2 en polystyrène expansé d'épaisseur plus importante allant par exemple de 2 à 10 mm. Le conditionnement pourrait être différent selon l'épaisseur.

D'autres feuilles peuvent également être additionnées à la feuille de polystyrène comme par exemple une ou plusieurs feuilles de polyéthylène auto-extinguible également.

Le film aluminium qui recouvre les feuilles alvéolées 3 peut avoir une épaisseur de l'ordre de 10 à 60 µm.

Les feuilles alvéolées 3 peuvent également avoir des bulles dont le diamètre est de l'ordre de 10 à 30 mm suivant l'application. L'épaisseur des films polyéthylènes utilisés pour la confection des feuilles alvéolées peut être de l'ordre de 50 à 300 µm selon l'application.

La feuille centrale 2 peut également être colorée selon la destination du complexe ou selon les qualités de ce dernier.

La figure 3 représente un mode de fabrication particulier du complexe isolant conforme à la présente invention.

Dans un premier temps, figure 3.a, un rouleau de feuille alvéolée 3 est déroulé à une vitesse identique à celle d'un rouleau de revêtement 4 en forme de film aluminium.

La feuille alvéolée 3 et le revêtement 4 sont alors mis en contact, et solidarisés l'un à l'autre par collage ou thermosoudage.

Lorsque la solidarisation est achevée, le produit 7 formé par les deux matériaux 3 et 4 assemblés est enroulé sous forme d'un rouleau 8.

Dans un second temps, figure 3.b, deux rouleaux 8 de bi-matériaux 7 sont déroulés chacun sur une face d'une feuille 2 en polystyrène expansé, ces rouleaux 8 étant déroulés de sorte à ce que le revêtement 4 en aluminium de chaque feuille 7 soit orienté vers l'extérieur. Les bordures 5 des deux feuilles 3 à alvéoles d'air sont ensuite thermosoudées, tel qu'illustré figure 4, pour obtenir le complexe isolant 1.

Pour finir, le complexe isolant 1 solidarisé est conditionné en rouleau 10, figure 3.b.

Tel que représenté sur la figure 4, la solidarisation des bordures latérales 5 des deux feuilles 3 à alvéoles d'air est réalisée par un procédé discontinu utilisant deux barres latérales de soudure 11 disposées en vis-à-vis, à la verticale desdites bordures 5.

Les matériaux formant le complexe isolant 1 avancent alors de manière discontinue ; le pas p d'avancement de l'ensemble feuille 2 en polystyrène expansé et feuille 3 à alvéoles d'air est égal ou sensiblement égal à la moitié de la longueur I de capacité de chauffage de chacune des barres 11 de soudure à chaud.

Cela permet une double pression de chauffage sur toute la longueur de la bordure 5 des feuilles 3 à alvéoles d'air. Ainsi, la soudure des bordures 5 correspondantes est efficace et homogène sur l'ensemble de la longueur du complexe isolant 1.

## Revendications

1. Complexe isolant constitué d'une feuille (2) en matériau isolant placée entre des feuilles (3) à alvéoles d'air en polyéthylène dont les bordures latérales sont soudées sur toute leur longueur, lesdites feuilles (3) étant munies d'un revêtement extérieur (4) en aluminium collé ou thermo-soudé, **caractérisé en ce que** ladite feuille (2) en matériau isolant est une feuille en polystyrène expansé placée librement entre lesdites feuilles (3) à alvéoles d'air en polyéthylène.

2. Complexe isolant selon la revendication 1, **caractérisé en ce que** la feuille (2) en polystyrène expansé a une épaisseur de l'ordre de 2 à 10 mm.

3. Complexe isolant selon l'une quelconque des revendications 1 ou 2, **caractérisé en ce qu**'il comporte dans sa partie centrale, une ou plusieurs feuilles complémentaires en matériau du genre polyéthylène, ajoutée(s) à la feuille (2) en polystyrène expansé.

4. Complexe isolant selon l'une quelconque des revendications 1 à 3, **caractérisé en ce qu**'il se présente sous la forme d'une nappe dont la largeur L est de l'ordre de 1,25 m correspondant à la largeur des feuilles alvéolées (3), la largeur lp de la feuille (2) en polystyrène expansé étant de l'ordre de 1,20 m.

5. Complexe isolant selon la revendication 4, **caractérisé en ce qu**'il est conditionné en rouleau.

6. Procédé de fabrication d'un complexe isolant selon l'une quelconque des revendications 1 à 5,
**caractérisé en ce qu**'il comprend les étapes suivantes :
a) un revêtement (4) en forme de film d'aluminium est solidarisé sur une des faces d'une feuille (3) à alvéoles d'air par collage ou thermo-soudure,
b) deux feuilles (3) à alvéoles d'air, recouvertes du revêtement (4) extérieur, sont disposées chacune de part et d'autre d'au moins une feuille (2) en polystyrène expansé, le revêtement (4) en aluminium étant tourné vers l'extérieur,
c) les bordures latérales (5) des feuilles (3) à alvéoles d'air sont soudées, de sorte à laisser libre la feuille (2) en polystyrène expansé.

7. Procédé de fabrication d'un complexe isolant selon la revendication 6, **caractérisé en ce que** l'étape de soudure des bordures latérales (5) des feuilles (3) à alvéoles d'air est réalisée par une barre de soudure à chaud, le pas d'avancement de l'ensemble feuille (2) en polystyrène expansé et feuille (3) à alvéoles d'air étant égal ou sensiblement égal à la moitié de la longueur de la capacité de chauffage de la barre de soudure à chaud, ce qui permet une double pression de chauffage sur toute la longueur de la bordure latérale (5) des feuilles (3) à alvéoles d'air.

## Claims

1. An insulation complex formed of a sheet (2) of insulating material placed between polyethylene air honeycomb sheets (3) whereof the lateral borders are welded over the whole length thereof, said sheets (3) being fitted with an external coating (4) of bonded or thermowelded aluminium, **characterised in that** said sheet (2) of insulating material is an expanded polystyrene sheet placed freely between said polyethylene air honeycomb sheets (3).

2. An insulation composite according to claim 1, **characterised in that** the thickness of the expanded polystyrene sheet (2) is of the order of 2 to 10 mm.

3. An insulation composite according to any of the claims 1 or 2, **characterised in that** it comprises in its central portion, one or several additional sheets of material such as polyethylene, added to the expanded polystyrene sheet (2).

4. An insulation composite according to any of the claims 1 to 3, **characterised in that** it is in the form of a course, whereof the width L is of the order of 1.25 m corresponding to the width of the honeycombed sheets (3), the width lp of the expanded polystyrene sheet (2) being of the order of 1.20 m.

5. An insulation composite according to claim 4, **characterised in that** it is packaged as a roll.

6. A manufacturing method of an insulation composite according to any of the claims 1 to 5,
**characterised in that** it includes the following steps:
a) a coating (4) in the form of an aluminium film is bound on one of the faces of a air honeycomb sheet (3) by bonding or thermowelding,
b) two air honeycomb sheets (3), covered with the external coating (4), are arranged each on both sides of at least one expanded polystyrene sheet (2), the aluminium coating (4) being turned outwardly,
c) the lateral borders (5) of the air honeycomb sheets (3) are welded, in order to let free the expanded polystyrene sheet (2).

7. A manufacturing method of an insulation composite according to claim 6, **characterised in that** the welding step of the lateral borders (5) of the air honeycomb sheets (3) is made by means of a hot welding rod, the infeed pitch of the assembly formed of expanded polystyrene sheet (2) and of air honeycomb sheet (3) being equal or substantially equal to half the length of the heating capacity of the hot welding rod, which enables double heating pressure over the whole length of the lateral borders (5) of the air honeycomb sheets (3).

## Patentansprüche

1. Isolierendes Verbundmaterial, umfassend eine Folie (2) aus Isoliermaterial, die zwischen Folien (3) mit Luftzellen aus Polyäthylen eingefügt ist, deren Seitenränder über ihre ganze Länge geschweißt sind, wobei die Folien (3) mit einer geklebten oder warmverschweißten Außenverkleidung (4) aus Aluminium versehen sind, **dadurch gekennzeichnet, dass** die Folie (2) aus Isoliermaterial eine Folie aus geschäumtem Polystyrol ist, die frei zwischen den Folien (3) mit Luftzellen aus Polyäthylen eingefügt ist.

2. Isolierendes Verbundmaterial nach Anspruch 1, **dadurch gekennzeichnet, dass** die Folie (2) aus geschäumtem Polystyrol eine Dicke von 2 bis 10 mm aufweist.

3. Isolierendes Verbundmaterial nach einem der Ansprüche 1 oder 2, **dadurch gekennzeichnet, dass** es in seinem zentralen Teil eine oder mehrere ergänzende Folien aus einem Material der Art Polyäthylen umfasst, die der Folie (2) aus geschäumtem Polystyrol hinzugefügt wird (werden).

4. Isolierendes Verbundmaterial nach einem der Ansprüche 1 bis 3, **dadurch gekennzeichnet, dass** es die Form einer Decke aufweist mit einer Breite L von 1,25 m, was der Breite der Zellfolien (3) entspricht, wobei die Breite Ip der Folie (2) aus geschäumtem Polystyrol 1,20 m beträgt.

5. Isolierendes Verbundmaterial nach Anspruch 4, **dadurch gekennzeichnet, dass** es als Rolle verpackt ist.

6. Herstellungsverfahren eines isolierenden Verbundmaterials nach einem der Ansprüche 1 bis 5, **dadurch gekennzeichnet, dass** es die folgenden Schritte umfasst:
a) eine Verkleidung (4) in Form einer Aluminiumschicht ist fest auf eine der Flächen einer Folie (3) mit Luftzellen durch Kleben oder Warmverschweißen aufgebracht,
b) zwei Folien (3) mit Luftzellen, welche von der Außenverkleidung (4) bedeckt werden, sind jeweils auf beiden Seiten von mindestens einer Folie (2) aus geschäumtem Polystyrol angeordnet, wobei die Verkleidung (4) aus Aluminium nach außen gerichtet ist,
c) die Seitenränder (5) der Folien (3) mit Luftzellen werden in einer Weise geschweißt, dass die Folie (2) aus geschäumtem Polystyrol frei bleibt.

7. Herstellungsverfahren eines isolierenden Verbundmaterials nach Anspruch 6, **dadurch gekennzeichnet, dass** der Schritt des Schweißens der Seitenränder (5) der Folien (3) mit Luftzellen anhand einer Warmschweißstange ausgeführt wird, wobei der Schritt des Vorschiebens der Folieneinheit (2) aus geschäumtem Polystyrol und der Folie (3) mit Luftzellen gleich oder im Wesentlichen gleich der Hälfte der Länge der Heizkapazität der Warmschweißstange entspricht, wodurch ein doppelter Heizdruck über die gesamte Länge des Seitenrandes (5) der Folien (3) mit Luftzellen ermöglicht wird.
